# EUROPÄISCHE PATENTSCHRIFT

(11) **EP 0 546 270 B1**
(45) Veröffentlichungstag und Bekanntmachung des Hinweises auf die Patenterteilung: **29.03.1995**
(21) Anmeldenummer: 92117080.9
(22) Anmeldetag: 07.10.1992
(51) Int. Cl.: B21D 39/03

(54) **Verfahren zum lokalen Umformen von sprödem Material**
Method of transforming brittle material
Procédé pour la transformation locale de matière fragile

(30) Priorität: 13.11.1991 DE 9114122 U
(43) Veröffentlichungstag der Anmeldung: 16.06.1993
(73) Patentinhaber: ECKOLD GmbH & Co. KG, D-37444 St Andreasberg (DE)
(72) Erfinder: Dobrikow, Matthias, Dipl.-Ing., W-3360 Osterode (DE)
(74) Vertreter: Sparing Röhl Henseler Patentanwälte

(56) Entgegenhaltungen:
- EP-A- 0 215 385
- EP-A- 0 215 449
- EP-A- 0 284 902
- GB-A- 2 069 394
- US-A- 3 771 216
- US-A- 4 584 753
- US-A- 4 757 609
- US-A- 5 046 228
- US-A- 5 051 020

## Beschreibung

Die Erfindung betrifft ein Verfahren zum lokalen Umformen von sprödem Material.

Die Erfindung bezieht sich insbesondere, aber nicht ausschließlich, auf das Verbinden von Blechen mittels Durchsetzfügetechniken. Solche Verfahren sind vielfältig bekannt. Beispielsweise sei verwiesen auf die Druckschriften GB-A-2069394, EP-A-215 449, US-A-4,757,609 und US-A-5,046,228. Allen diesen Verfahren ist gemeinsam, daß Bleche flächig aufeinandergelegt werden und lokal Material beider Bleche nach einer Seite durchgesetzt wird, wobei dafür gesorgt wird, daß das Material der Bleche im durchgesetzten Butzen eine kraft- und formschlüssige Verklammerung erfährt.

Diese Technik hat sich als wirtschaftliches Fertigungsverfahren in vielen Bereichen durchgesetzt, etwa im Fahrzeugbau, in der Klimatechnik, im Maschinenbau dann, wenn es um Massenfertigung geht.

Solche Fügeverfahren lassen sich bei vielen Metallen und Kunststoffen einsetzen. Bisher war ews aber nicht möglich, spröde Materialien, wie etwa bestimmte Aluminiumlegierungen, mit solchen Techniken zu fügen, da deren Dehnbarkeit nicht ausreichend ist; ganz generell gilt, daß solche spröden Materialien nur in engem Rahmen spanlos umformbar sind.

Aufgabe der Erfindung ist es, ein Verfahren anzugeben, das größere Formänderungen spröder Materialien als bisher möglich erlaubt. Speziell soll das Durchsetzfügen von Blechen aus spröden Aluminiumlegierungen ermöglicht werden.

Die erfindungsgemäß vorgesehene Lösung dieser Aufgabe ergibt sich aus dem Patentanspruch 1; die von ihm abhängenden Ansprüche definieren bevorzugte Anwendungen des Verfahrens.

Es ist bisher nicht bekannt, welche Phänomene der empirisch festgestellten Tatsache zugrundeliegen, daß bei der Umformung unter zusätzlicher Druckbelastung keine Sprödbrüche auftreten, während eine gleichgroße Umformung ohne solche Druckbelastung zum Sprödbruch führt. Die Druckbelastung hat ja innerhalb des elastischen Bereichs des Spannungs-Dehnungs-Diagramms zu bleiben und wird beim Umformen, bei dem ja notwendigerweise der gesamte elastische Bereich durchlaufen werden muß, bevor eine plastische Verformung eintritt, kompensiert. Hier werden noch nähere Untersuchungen Aufschluß geben müssen.

Bekannte Durchsetzfügewerkzeuge der eingangs genannten Bauarten umfassen generell eine Matrize, die einen Hohlraum begrenzt, in den hinein das Blechmaterial mittels eines Stempels verformt wird; der Stempelarbeitsfläche gegenüber ist ein Amboß angeordnet, der den Matrizenboden bildet. Bei einer sehr einfachen Vorrichtung zum Durchführen des erfindungsgemäßen Verfahrens wird das Blechmaterial dadurch unter Druckbelastung gesetzt, daß der Amboß einer entsprechenden Federvorspannung in Richtung entgegen dem Arbeitshub des Stempels ausgesetzt wird. Dabei ist anzumerken, daß Durchsetzfügewerkzeuge bekannt sind, bei denen der Amboß in gleicher Richtung federvorgespannt ist. So offenbart US-A-3,771,216 eine solche Anordnung, wobei die Kombination Amboß-Feder als Auswerfer dient, der die Fügestelle aus der Matrize lösen soll. US-A-4,584,753 offenbart eine Matrize, bei der der Amboß im Ruhezustand federvorgespannt über den Matrizenrand hinausragt; hier dient der auskragende Amboßstummel als Zentrierorgan, der ein vorgelochtes Blech bezüglich der Matrize und bezüglich des Stempels positionieren soll. In beiden Fällen ist jedoch die von der Feder erzeugte Kraft um Größenordnungen geringer als die erfindungsgemäß aufzubringenden Kräfte.

Ein einfaches Ausführungsbeispiel einer Vorrichtung zum Durchführen des erfindungsgemäßen Verfahrens ist in der beigefügten Zeichnung schematisch dargestellt und wird nachstehend näher erläutert. Dabei zeigt Fig. 1 die Position der Komponenten (der Einfachheit halber mit kreisrundem Querschnitt ausgebildet) zu Beginn des Fügevorgangs` Fig. 2 am Ende des Fügevorgangs jeweils im Axialschnitt.

In einer Matrize 10 sitzt gleitbeweglich ein Amboß 12, geführt in einer Matrizenbohrung 14. Der obere Abschnitt der Bohrung begrenzt den Hohlraum 16, in den hinein das Material verformt wird (vgl. Fig. 2). Eine Schulter 18 dient als oberer Anschlag für einen an den Amboß angeformten Bund 20. In den anschließenden unteren Teil der Matrizenbohrung mit größerem Durchmesser ist Gewinde 22 geschnitten und ein unterer Anschlag 24 eingeschraubt. Zwischen ihm und dem Bund 20 des Ambosses ist eine kräftige Feder, hier eine Durckschraubenfeder 26, eingespannt, die den Amboß in seine obere, in Fig. 1 dargestellte Endlage vorspannt. Man erkennt, daß der Amboß vor dem Fügen über die stirnseitige Arbeitsfläche 28 der Matrize hinausragt und ringsum abgefast ist.

Der Stempel 30, angetrieben beispielsweise von einem Hydraulikaggregat, spannt die zu fügenden Bleche 32, 34 zunächst zwischen seiner Arbeitsfläche und dem Amboß ein, wodurch das Blechmaterial einer Druckbelastung unterworfen wird entsprechend der Vorspannung durch die Feder 26. Während des Fügens erhöht sich diese Druckbelastung zunächst, bis der Amboß in die Matrizenbohrung zurückgedrückt wird, wobei überraschenderweise kein Materialbruch erfolgt. Schließlich sitzt der Amboß auf dem unteren Anschlag auf, und der Stempel drückt Material in den Raum, der von der Amboßfase freigelassen ist, wodurch die Verklammerung erfolgt. Man erkennt, daß hier die Druckbelastung nicht nur vor, sondern auch während des Durchsetzens wirksam ist.

Die Matrize kann zwecks erleichterter Entnahme aufklappbar sein und im Bereich des Hohlraums hinterschnitten sein, was alles bei Fügewerkzeugen bereits bekannt ist, aber auch hier mit Vorteil anwendbar wäre.

## Patentansprüche

1. Verfahren zum lokalen Umformen von Material durch Zugbelastung, bei dem das Material zugleich einer Druckbelastung unterworfen wird, dadurch gekennzeichnet, daß für die Umformung von sprödem Material eine hohe, jedoch innerhalb des elastischen Bereichs liegende Druckbelastung bereits vor Beginn der Zugverformung angewandt wird.

2. Anwendung des Verfahrens nach Anspruch 1 auf das Umformen von spröden Aluminiumlegierungen.

3. Anwendung des Verfahrens nach Anspruch 1 oder 2 auf das Durchsetzfügen von Blechen.

4. Anwendung des Verfahrens nach Anspruch 3, bei dem die zu fügenden Bleche einer Druckbelastung in Richtung senkrecht zu ihrer Oberfläche unterworfen werden.

## Claims

1. Method for local reshaping of material by tensile loading, wherein the material is at the same time subjected to a pressure loading, characterised in that for the reshaping of brittle material, a high pressure loading, which is however within the elastic range, is applied before the start of the tensile deformation.

2. Use of the method according to Claim 1 for the reshaping of brittle aluminium alloys.

3. Use of the method according to Claim 1 or 2 for the clinch joining of metal sheets.

4. Use of the method according to Claim 3, wherein the metal sheets to be joined are subjected to a pressure loading in a direction perpendicular to their surface.

## Revendications

1. Procédé pour la déformation locale de matière par charge de traction, dans lequel la matière est soumise simultanément à une charge de pression, caractérisé en ce que pour la déformation de la matière fragile on utilise une charge de pression élevée, mais qui est cependant comprise dans le domaine élastique, déjà avant le début de la déformation par traction.

2. Utilisation du procédé selon la revendication 1 pour la déformation d'alliages d'aluminium fragiles.

3. Utilisation du procédé selon la revendication 1 ou 2 pour le poinçonnage de tôles.

4. Utilisation du procédé selon la revendication 3, dans laquelle les tôles à poingonner sont soumises à une charge de pression dirigée selon une direction perpendiculaire à leur surface supérieure.
